# NEUE EUROPÄISCHE PATENTSCHRIFT

(11) **EP 0 572 353 B2**
(45) Veröffentlichungstag und Bekanntmachung des Hinweises auf die Entscheidung über den Einspruch: **09.06.1999**
(45) Hinweis auf die Patenterteilung: 19.06.1996
(21) Anmeldenummer: 93810365.2
(22) Anmeldetag: 18.05.1993
(51) Int. Cl.: D06P 3/32

(54) **Verfahren zum Färben von Leder**
Process for dyeing of leather
Procédé de teinture du cuir

(30) Priorität: 26.05.1992 CH 168792
(43) Veröffentlichungstag der Anmeldung: 01.12.1993
(73) Patentinhaber: Ciba Specialty Chemicals Holding Inc., 4057 Basel (CH)
(72) Erfinder: Page, Campbell Thomas, Dr., W-7859 Efringen-Kirchen (DE); Tempel, Ernst, Dr., W-4125 Riehen (CH); Püntener, Alois, Dr., CH-4310 Rheinfelden (CH); Galli, Roberto, Dr., Cheadle Hulme, Stockport SK8 7PN (GB)

(56) Entgegenhaltungen:
- EP-A- 0 041 240
- EP-A- 0 433 229
- DE-A- 3 322 502
- DE-A- 4 124 437
- FR-A- 2 360 634

## Beschreibung

Die vorliegende Erfindung betrifft ein Verfahren zum Färben von Leder mit anionischen Farbstoffen sowie das nach dem Verfahren gefärbte Leder.

Verfahren zum Färben von Leder mit anionischen Farbstoffen sind bereits bekannt und werden auch in der Praxis mit grossem Erfolg angewendet. Die Farbstoffe werden dabei üblicherweise in Form fester oder flüssiger Handelsformen eingesetzt, die mehr oder weniger grosse Mengen an Alkalihalogenid enthalten, das als Coupage zur Einstellung einer bestimmten Farbstärke zugesetzt wurde oder aufgrund des Herstellungsverfahrens anwesend ist. Infolgedessen enthalten auch die Färbeflotten Alkalihalogenid.

Es wurde nun gefunden, dass überraschenderweise beim Färben von Leder mit speziellen anionischen Farbstoffen das Ausziehvermögen der Farbstoffe erheblich grösser ist, wenn die Färbeflotte wenig oder kein Alkalihalogenid enthält.

Gegenstand der Erfindung ist somit ein Verfahren zum Ausziehfärben von Leder mit anionischen Farbstoffen, dadurch gekennzeichnet, dass man zum Färben eine wässrige Lösung verwendet, enthaltend einen Polyazofarbstoff mit mindestens 2 Sulfogruppen sowie weniger als 1,5 Gew.%, bezogen auf das Gewicht des Farbstoffes, Alkalihalogenid, wobei die Farbstoffe nicht als Lithiumsalze vorliegen.

Eine bevorzugte Ausführungsform des erfindungsgemässen Verfahrens besteht darin, dass man zum Färben eine wässrige Lösung verwendet, welche einen Farbstoff der Formel worin
- A: den Rest einer aromatischen Diazokomponente,
- B: den Rest einer Kupplungskomponente,
- X: OH oder NH₂,
- Y: NH, O oder SO₂NH,
- n: 1 oder 2 und
- m: 0, 1 oder 2 bedeuten, enthält.

Eine ganz besonders bevorzugte Ausführungsform des erfindungsgemässen Verfahrens besteht darin, dass man zum Färben eine wässrige Lösung verwendet, welche einen Farbstoff der Formel worin
- A: den Rest einer aromatischen Diazokomponente,
- B: den Rest einer Kupplungskomponente,
- X: OH oder NH₂,
- n: 1 oder 2 und
- m: 0, 1 oder 2 bedeutet, enthält.

Der Diazorest A leitet sich z.B. von einem heterocyclischen oder carbocyclischen aromatischen Amin ab, vorzugsweise von 1- oder 2-Naphthylamin oder Aminobenzol, wobei die genannten aromatischen Amine durch einen oder mehrere gleiche oder verschiedene Reste weitersubstituiert sein können.

Geeignete Substituenten am Phenyl- oder Naphthylrest A sind z.B. C₁-C₄-Alkyl, welches hier und im weiteren generell Methyl, Ethyl, n- oder iso-Propyl oder n-, iso-, sec.- oder tert.-Butyl umfasst, C₁-C₄-Alkoxy, worunter generell Methoxy, Ethoxy, n- oder iso-Propoxy oder n-, iso-, sec.- oder tert.-Butoxy zu verstehen ist, Halogen, z.B. Fluor, Brom und insbesondere Chlor; Trifluormethyl; C₁-C₄-Alkylsulfonyl, besonders Methyl- oder Ethylsulfonyl; Sulfamoyl; N-Mono- oder N,N-Di-C₁-C₄-Alkylsulfamoyl; Carbamoyl; N-Mono- oder N,N-Di-C₁-C₄-Alkylcarbamoyl, Sulfo; Nitro; Cyano, Carboxy; Phenoxy; C₁-C₄-Alkanoylamino, besonders Acetylamino oder Propionylamino; Benzoylamino; C₁-C₄-Alkoxycarbonyl, z.B. Methoxy- oder Ethoxycarbonyl.

Bevorzugte Diazokomponenten sind Verbindungen der Formel worin R₁ und R₂ unabhängig voneinander je Wasserstoff, C₁-C₄-Alkyl, C₁-C₄-Alkoxy, Halogen, Nitro, Trifluormethyl, C₁-C₄-Alkylsulfonyl, Acetylamino, Hydroxyacetylamino, Propionylamino, Sulfamoyl, Carbamoyl, Cyano, Carboxy oder Phenoxy bedeuten.

Steht der Rest R₁ oder R₂ für C₁-C₄-Alkylsulfonyl, handelt es sich z.B. um Ethylsulfonyl und insbesondere um Methylsulfonyl.

Bevorzugte Bedeutungen von R₁ und R₂ sind unabhängig voneinander Wasserstoff, Methyl, Ethyl, Methoxy, Ethoxy, Chlor, Nitro, Trifluormethyl, Methylsulfonyl, Ethylsulfonyl, Sulfamoyl, Carbamoyl, Cyano, Acetylamino und Phenoxy. R₁ und R₂ stehen unabhängig voneinander besonders bevorzugt für Wasserstoff, Methyl, Methoxy, Nitro oder Chlor.

Beispiele für bevorzugte Verbindungen der Formel (3) sind:
Anilin, 2-, 3- oder 4-Methylanilin, 2-, 3- oder 4-Methoxyanilin, 2-, 3- oder 4-Chloranilin, 2-,3- oder 4-Nitroanilin, 2-Chlor-4-nitroanilin, 2-Methyl-4-nitroanilin, 2,5-Dichloranilin, 2,5-Dimethylanilin, 2,5-Dimethoxyanilin oder 2-Methoxy-5-methylanilin.

Die bevorzugte Bedeutung von X ist OH und es ist ausserdem bevorzugt, dass sich die Gruppe X nicht am gleichen Ring befindet wie die NH₂-Gruppe.

B bedeutet den Rest einer Kupplungskomponente, insbesondere einer Kupplungskomponente aus der Benzol- oder Naphthalinreihe. Vorzugsweise bedeutet B einen Rest der Formel worin R₃ Hydroxy, Amino, N-Mono- oder N,N-Di-C₁-C₄-Alkylamino, Phenylamino oder o-, m- oder p-Methylphenylamino bedeutet und R₄ und R₅ unabhängig voneinander je die Bedeutung von R₃ haben oder für Wasserstoff, Benzoylamino, C₁-C₄ -Alkanoylamino, Carboxymethylamino, C₁-C₄-Alkyl, C₁-C₄-Alkoxy, Phenoxy, Carboxy, Halogen, Nitro oder Sulfo stehen.

R₃ steht als N-Mono- oder N,N-Di-C₁-C₄ -Alkylamino z.B. für Methyl-, Ethyl-, n- oder iso-Propyl- oder n-, iso-, sec. - oder tert.-Butylamino oder N,N-Dimethyl-, N,N-Diethyl-, N,N-Di-n- oder -iso-Propyl- oder N,N-Di-n-, -iso-, -sec.- oder -tert.-Butylamino und vorzugsweise für N-Methylamino, N-Ethylamino, N,N-Dimethylamino oder N,N-Diethylamino.

Bevorzugte Bedeutungen von R₃ sind Hydroxy, Amino, N-Methyl- und N-Ethylamino, N,N-Dimethyl- und N,N-Diethylamino und Phenylamino.

R₃ steht besonders bevorzugt für Hydroxy oder Amino.

Bei R₄ und/oder R₅ wie auch bei den weiter unten folgenden Variablen als C₁-C₄ -Alkyl handelt es sich generell um Methyl, Ethyl, n- oder iso-Propyl oder n-, iso-, sec.- oder tert.-Butyl.

Stehen R₄ und/oder R₅ oder weiter unten folgende Variablen für C₁-C₄-Alkoxy, so ist damit generell Methoxy, Ethoxy, n- oder iso-Propoxy oder n-, iso-, sec.- oder tert.-Butoxy umfasst.

Bei R₄ und/oder R₅ als Halogen handelt es sich wie im folgenden generell z.B. um Fluor, Brom und insbesondere um Chlor.

Bei R₄ und/oder R₅ in der Bedeutung C₁-C₄-Alkanoylamino handelt es sich z.B. um Propionylamino, Hydroxyacetylamino und insbesondere um Acetylamino.

Sulfo umfasst generell die freie Säureform (-SO₃H) als auch die Salzform, wobei insbesondere Alkalimetallsalze (Na, K) oder Ammoniumsalze in Frage kommen.

R₄ und R₅ stehen unabhängig voneinander bevorzugt für Wasserstoff, Sulfo, Acetylamino, Methyl, Ethyl, Methoxy, Ethoxy, Chlor, Carboxy, Hydroxy, Amino, N-Methyl- oder N-Ethylamino, N,N-Dimethyl- oder N,N-Diethylamino oder Phenylamino und besonders bevorzugt für Wasserstoff, Amino, Hydroxy, Methyl, Methoxy, Phenylamino oder N,N-Dimethyl- oder N,N-Diethylamino.

Bevorzugt verwendet man Verbindungen der Formel (4), worin R₃ Hydroxy, Amino, N-Methyl- oder N-Ethylamino, N,N-Dimethyl- oder N,N-Diethylamino oder Phenylamino bedeutet und R₄ und R₅ unabhängig voneinander je für Wasserstoff, Acetylamino, Methyl, Ethyl, Methoxy, Ethoxy, Chlor, Carboxy, Hydroxy, Amino, N-Methyl- oder N-Ethylamino, N,N-Dimethyl- oder N,N-Diethylamino oder Phenylamino stehen.

Beispiele für geeignete Verbindungen der Formel (4) sind: Phenol, 4-Methylphenol, 1,3-Dihydroxybenzol (Resorcin), 3-Aminophenol, 1,3-Phenylendiamin, 3-N,N-Diethylaminophenol, 3-Phenylaminophenol, 2,5-Dimethylanilin, 2-Methoxy-5-methylanilin, Salicylsäure, 2-oder 3-Methylanilin, 2-Methoxyanilin, 1,3-Diamino-4-methylbenzol, 1,3-Diamino-4-chlorbenzol und 1,3-Diamino-4-methoxybenzol.

Besonders bevorzugt verwendet man Verbindungen der Formel worin R₃' Amino oder Hydroxy, R₄' Amino, Hydroxy, Methyl, Methoxy, Phenylamino oder N,N-Dimethyl- oder N,N-Diethylamino und R₅' Wasserstoff, Methyl oder Methoxy sind.

Eine besonders bevorzugte Ausführungsform der vorliegenden Erfindung betrifft die Verwendung von 3-Aminophenol, Resorcin oder 1,3-Phenylendiamin als Kupplungskomponente.

Bei den Farbstoffen der Formel (1) und (2) bedeutet n vorzugsweise 2 und m vorzugsweise 1.

Die Farbstoffe der Formel (1) und (2) sind bekannt oder können auf bekannte Art und Weise hergestellt werden. Besonders bevorzugt ist die Verwendung solcher Farbstoffe der Formel (1), die in der DE-A-41 24 437 beschrieben sind.

Die auf übliche Weise hergestellten Farbstoffe der Formel (1) oder (2) enthalten normalerweise ca. 5 bis 30 Gew. % Alkalihalogenid, bezogen auf das Gewicht des Farbstoffes. Dieses Alkalihalogenid wird bei der Synthese des Farbstoffes gebildet und/oder der erhaltenen Farbstofflösung zur Abscheidung des Farbstoffes zugesetzt. Zusätzlich wird oft die feste oder flüssige Handelsform des Farbstoffes durch Zugabe von Alkalihalogenid auf die gewünschte Farbstärke eingestellt.

Im erfindungsgemässen Färbeverfahren verwendet man dagegen eine wässrige Lösung, enthaltend einen Farbstoff mit weniger als 1,5 Gew.%, bezogen auf das Gewicht des Farbstoffes, Alkalihalogenid.

Die im Handel erhältlichen oder auf übliche Weise hergestellten Farbstoffe müssen daher vor ihrer Verwendung im erfindungsgemässen Färbeverfahren weitgehend vom Alkalihalogenid befreit werden. Dies geschieht auf an sich bekannte Weise, beispielsweise durch Umkehrosmose, Ultrafiltration oder Dialyse. Solche Entsalzungsverfahren sind bekannt, z.B. aus der EP-A 0 059782. Ebenfalls bekannt sind die in diesen Verfahren verwendeten Membranen, z.B. aus der EP-A 0 061 424.

Die Verfahrensbedingungen bei dieser Entsalzung werden so gewählt, dass man Farbstofflösungen erhält, welche weniger als 1,5 Gew.%, bezogen auf das Gewicht des Farbstoffes, Alkalihalogenid enthalten. Farbstoffsalze sowie Salze mit höhermolekularen Kationen und/oder Anionen werden nicht oder nur wenig entfernt.

Unter Alkalihalogenid sind in dieser Anmeldung Natrium- und Kaliumfluorid, -chlorid, -bromid und -iodid zu verstehen.

Nach dem Entsalzen liegt der Farbstoff in Form einer wässrigen Lösung vor, welche gewünschtenfalls noch aufkonzentriert oder, z.B. durch Zerstäubungstrocknung, zur Trockne eingedampft werden kann.

Eine bevorzugte Ausführungsform des erfindungsgemässen Färbeverfahrens ist dadurch gekennzeichnet, dass man zum Färben eine wässrige Lösung verwendet, enthaltend einen Polyazofarbstoff der Formel (2) sowie weniger als 1,0 Gew.%, bezogen auf das Gewicht des Farbstoffes, Alkalihalogenid.

Im erfindungsgemässen Färbeverfahren werden die Farbstoffe vorzugsweise als wässrige Farbstoffpräparate eingesetzt. Diese Präparate enthalten vorzugsweise 5 bis 40 Gew.% Farbstoff, 65 bis 95 Gew.% Wasser, 0 bis 20 Gew.% oberflächenaktive Substanzen, Puffersubstanzen, schaumdämpfende Hilfsmittel, Gefrierschutzmittel oder Pilz- und/oder Bakterienwachstum hemmende Stoffe und weniger als 1,5 Gew.%, bezogen auf das Gewicht des Farbstoffes, Alkalihalogenid.

Bevorzugt verwendete Farbstoffpräparate enthalten 10 bis 25 Gew.% Farbstoff, 70 bis 90 Gew.% Wasser, 0 bis 20 Gew.% oberflächenaktive Substanzen, Puffersubstanzen, schaumdämpfende Hilfsmittel, Gefrierschutzmittel sowie Pilz- und/oder Bakterienwachstum hemmende Stoffe und weniger als 1,0 Gew.%, bezogen auf das Gewicht des Farbstoffes, Alkalihalogenid.

Die Mengen, in denen die Farbstoffe in den Färbebädern eingesetzt werden, können je nach der gewünschten Farbtiefe in weiten Grenzen schwanken. Im allgemeinen sind Farbstoffmengen von 0,1 bis 10, vorzugsweise 0,5 bis 4 Gew.%, bezogen auf das Gewicht des zu färbenden Leders, vorteilhaft.

Neben Wasser und den Farbstoffen kann die Färbeflotte noch weitere Zusätze enthalten, z.B. Säuren oder Basen zur Einstellung des gewünschten pH-Wertes, sowie Hilfsmittel, wie z.B. Netzmittel, Fettungsmittel, farbvertiefende Hilfsmittel, Egalisiermittel, und/oder Antischaumittel.

Das erfindungsgemässe Verfahren weist den grossen Vorteil auf, dass weniger Farbstoff benötigt wird, um eine bestimmte Farbtiefe zu erzielen, als bei Verwendung von Färbeflotten, welche grössere Mengen Alkalihalogenide enthalten, da das Ausziehvermögen der Farbstoffe grösser ist.

Das erfindungsgemässe Verfahren ist nicht nur für einen bestimmten Ledertyp geeignet, sondern auf die verschiedenen Ledertypen anwendbar ist, beispielsweise auf Chromleder, nachgegerbtes Leder oder Velourleder von Ziege, Rind oder Schwein.

Das Färben erfolgt vorzugsweise nach dem Ausziehverfahren, z.B. bei einem Flottenverhältnis von 1:1,5 bis 1: 20, vorzugsweise 1:2 bis 1:10, und bei Temperaturen von 20 bis 100° C, vorzugsweise 30 bis 60° C. Falls erwünscht oder erforderlich, kann das Leder einer Vorbehandlung unterworfen werden, beispielsweise einer Neutralisation oder Walke.

Die Färbedauer schwankt je nach Art des Leders und der gewünschten Farbtiefe, liegt im allgemeinen jedoch zwischen 30 und 180 Minuten. Im Anschluss an die Färbung wird das Leder gespült und wie üblich fertiggestellt.

Man erhält nach dem erfindungsgemässen Verfahren Lederfärbungen in gleichen Farbtönen und Echtheiten wie beim Färben mit alkalihalogenidreicheren Färbeflotten.

Die nachfolgenden Beispiele veranschaulichen die Erfindung, ohne sie darauf zu beschränken. Teile bedeuten Gewichtsteile und Prozente Gewichtsprozente. Die Farbstoffe werden in handelsüblicher Pulverform eingesetzt; die angegebenen Farbstoffmengen beziehen sich auf die coupierte 100%ige Farbstoff-Handelsform.

### Beispiel 1:

1,25 kg Presskuchen des Rohfarbstoffes der Formel mit einem Trockengehalt von 32 % werden mit 3 kg Wasser (Fabrikwasser) angeschlämmt. Die erhaltene Suspension wird mit 50 %iger Natronlauge auf einen pH von 7 bis 7,5 eingestellt. Man erhält eine dünnflüssige Lösung mit einem Farbstoff-Trockengehalt von 8,0 % und einem Gehalt an Natriumchlorid von 1,3 %.

Diese Lösung wird in einer Labor-Umkehrosmose-Anlage unter folgenden Bedingungen entsalzt: Polysulfon-Membran, ca. 40°C, Feed: 12 l/h, 25 bar, Flux 1289 l/m²d (Durchschnitt).
Nach 4,5 h erhält man 1,9 kg einer Lösung mit einem Farbstoffgehalt von 18,0 Gew.% und einem Gehalt an Natriumchlorid von 0,05 Gew.% (0,9 Gew.%, bezogen auf Farbstoff). Diese entsalzte und aufkonzentrierte Lösung wird nach Filtration über ein 10 µm-Sieb mit Wasser auf einen Farbstoffgehalt von 15 % eingestellt.

100 Teile chromgares Bekleidungsveloursleder (Trockengewicht) werden bei 50°C in einer Lösung von 1000 Teilen Wasser und 2 Teilen 24 %igem Ammoniak während 60 Minuten aufgewalkt. Danach folgt ein Waschprozess von 15 Minuten Dauer in 1000 Teilen Wasser von 50°C.

Nach diesen vorbereitenden Operationen wird das Leder in einer Flotte aus 1000 Teilen Wasser, 2 Teilen Ammoniak 24%ig und 13,33 Teilen der oben beschriebenen Farbstofflösung bei 50°C gefärbt.

Nach einer Färbedauer von 60 Minuten wird mit 4 Teilen 85 %iger Ameisensäure angesäuert und hierauf noch 20 Minuten weitergefärbt.

Die Fertigstellung des gefärbten Leders erfolgt nach einer Behandlung in frischem Bad mit 1000 Teilen Wasser, 2,5 Teilen eines Kondensationsproduktes aus Formaldehyd, Dicyandiamid, Ammoniumchlorid und Ethylendiamin sowie 0,5 Teilen 85 %iger Ameisensäure während 45 Minuten bei 50°C. Das erhaltene Leder ist schwarz gefärbt Es zeichnet sich durch gute Echtheiten und gutes Deckvermögen aus.

### Beispiel 2:

100 Teile chromgegerbtes Rindleder der Falzstärke 1,4 mm werden in einer aus 200 Teilen Wasser, 1 Teil Natriumbicarbonat sowie 1 Teil Natriumformiat bestehenden Flotte während 45 Minuten bei 30°C gewalkt und dann 2 mal mit 300 Teilen Wasser bei der gleichen Temperatur gewaschen.

Das so neutralisierte Leder wird anschliessend in einer Flotte aus 1000 Teilen Wasser, 2 Teilen Ammoniak 24%ig und 15 Teilen der im Beispiel 1 beschriebenen Farbstofflösung bei 50°C gefärbt Nach 30 Minuten werden der Färbeflotte 3 Teile eines synthetischen Fettungsmittels (Gemisch aus Alkylbenzolen, aliphatischen Kohlenwasserstoffen, Alkansulfonsäuren und Tensiden) und nach weiteren 30 Minuten 0,5 Teile Ameisensäure 85%ig, verdünnt mit 5 Teilen Wasser, zugesetzt Danach wird noch 20 Minuten bei 50°C weiterbehandelt

Nach gutem Spülen in kaltem Wasser und Fertigstellen in üblicher Weise resultiert ein egal schwarz gefärbtes Leder mit ausgezeichneten Echtheiten, insbesondere einer guten Diffusionsechtheit gegen Weich-PVC. Der Farbton stimmt mit der nach Beispiel 1 erhaltenen Ausfärbung überein.

Um die gleiche Farbtiefe mit einer Lösung des gleichen Farbstoffes, welche jedoch einen Gehalt von 1,3 Gew.% (7,2 Gew.%, bezogen auf Farbstoff) Natriumchlorid aufweist, zu erhalten, muss man etwa ein Drittel mehr Farbstoff einsetzen, wenn man unter ansonsten identischen Färbebedingungen färbt

### Beispiele 3 bis 8:

Arbeitet man wie im Beispiel 2 beschrieben, verwendet jedoch anstelle des dort eingesetzten Farbstoffes gleiche Teile der in der folgenden Tabelle aufgeführten Farbstoffe, so erhält man ebenfalls schwarz gefärbtes Leder.

## Patentansprüche

1. Verfahren zum Ausziehfärben von Leder mit anionischen Farbstoffen, dadurch gekennzeichnet, dass man zum Färben eine wässrige Lösung verwendet, enthaltend einen Polyazofarbstoff mit mindestens 2 Sulfogruppen sowie weniger als 1,5 Gew.%, bezogen auf das Gewicht des Farbstoffes, Alkalihalogenid, wobei die Farbstoffe nicht als Lithiumsalze vorliegen.

2. Verfahren gemäss Anspruch 1, dadurch gekennzeichnet, dass man zum Färben eine wässrige Lösung verwendet, welche einen Farbstoff der Formel
A den Rest einer aromatischen Diazokomponente,
B den Rest einer Kupplungskomponente,
X OH oder NH₂,
Y NH, O oder SO₂NH,
n 1 oder 2 und
m 0, 1 oder 2 bedeuten, enthält.

3. Verfahren gemäss Anspruch 2, dadurch gekennzeichnet, dass man zum Färben eine wässrige Lösung verwendet, welche einen Farbstoff der Formel worin
A den Rest einer aromatischen Diazokomponente,
B den Rest einer Kupplungskomponente,
X OH oder NH₂,
n 1 oder 2 und
m 0, 1 oder 2 bedeuten, enthält.

4. Verfahren gemäss einem der Ansprüche 1 bis 3, dadurch gekennzeichnet, dass man einen Farbstoff der Formel (1) oder (2) verwendet, worin sich der Diazorest A von 1- oder 2-Naphthylamin oder Aminobenzol ableitet, wobei die genannten aromatischen Amine durch einen oder mehrere gleiche oder verschiedene Reste weitersubstituiert sein können.

5. Verfahren gemäss einem der Ansprüche 1 bis 4, dadurch gekennzeichnet, dass man einen Farbstoff der Formel (1) oder (2) verwendet, worin sich der Diazorest A von einem Amin der Formel ableitet, worin R₁ und R₂ unabhängig voneinander je Wasserstoff, C₁-C₄-Alkyl, C₁-C₄-Alkoxy, Halogen, Nitro, Trifluormethyl, C₁-C₄-Alkylsulfonyl, Acetylamino, Hydroxyacetylamino, Propionylamino, Sulfamoyl, Carbamoyl, Cyano, Carboxy oder Phenoxy bedeuten.

6. Verfahren gemäss Anspruch 5, dadurch gekennzeichnet, dass R₁ und R₂ unabhängig voneinander Wasserstoff, Methyl, Ethyl, Methoxy, Ethoxy, Chlor, Nitro, Trifluormethyl, Methylsulfonyl, Ethylsulfonyl, Sulfamoyl, Carbamoyl, Cyano. Acetylamino oder Phenoxy bedeuten.

7. Verfahren gemäss Anspruch 6, dadurch gekennzeichnet, dass R₁ und R₂ unabhängig voneinander je Wasserstoff, Methyl, Methoxy, Nitro oder Chlor bedeuten.

8. Verfahren gemäss Anspruch 7, dadurch gekennzeichnet, dass sich der Diazorest A von Anilin, 2-, 3- oder 4-Methylanilin, 2-, 3- oder 4-Methoxyanilin, 2-, 3- oder 4-Chloranilin, 2-, 3- oder 4-Nitroanilin, 2-Chlor-4-nitroanilin, 2-Methyl-4-nitroanilin, 2,5-Dichloranilin, 2,5-Dimethylanilin, 2,5-Dimethoxyanilin oder 2-Methoxy-5-methylanilin ableitet.

9. Verfahren gemäss einem der Ansprüche 1 bis 8, dadurch gekennzeichnet, dass X OH bedeutet.

10. Verfahren gemäss einem der Ansprüche 1 bis 9, dadurch gekennzeichnet, dass X sich nicht am gleichen Ring befindet wie die NH₂-Gruppe.

11. Verfahren gemäss einem der Ansprüche 1 bis 10, dadurch gekennzeichnet, dass B einen Rest der Formel bedeutet, worin R₃ Hydroxy, Amino, N-Mono- oder N,N-Di-C₁-C₄-Alkylamino, Phenylamino oder o-, m- oder p-Methylphenylamino bedeutet und R₄ und R₅ unabhängig voneinander je die Bedeutung von R₃ haben oder für Wasserstoff, Benzoylamino, C₁-C₄-Alkanoylamino, Carboxymethylamino, C₁-C₄-Alkyl, C₁-C₄-Alkoxy, Phenoxy, Carboxy, Halogen, Nitro oder Sulfo stehen.

12. Verfahren gemäss Anspruch 11, dadurch gekennzeichnet, dass R₃ Hydroxy, Amino, N-Methyl- und N-Ethylamino, N,N-Dimethyl- und N,N-Diethylamino oder Phenylamino, insbesondere Hydroxy oder Amino bedeutet.

13. Verfahren gemäss einem der Ansprüche 1 bis 12, dadurch gekennzeichnet, dass R₄ und R₅ unabhängig voneinander je Wasserstoff, Sulfo, Acetylamino, Methyl, Ethyl. Methoxy, Ethoxy, Chlor, Carboxy, Hydroxy, Amino, N-Methyl- oder N-Ethylamino, N,N-Dimethyl- oder N,N-Diethylamino oder Phenylamino, insbesondere Wasserstoff, Amino, Hydroxy, Methyl, Methoxy, Phenylamino oder N,N-Dimethyl- oder N,N-Diethylamino bedeuten.

14. Verfahren gemäss einem der Ansprüche 1 bis 13, dadurch gekennzeichnet, dass B einen Rest der Formel (4) bedeutet, worin R₃ Hydroxy, Amino, N-Methyl- oder N-Ethylamino, N,N-Dimethyl- oder N,N-Diethylamino oder Phenylamino bedeutet und R₄ und R₅ unabhängig voneinander je für Wasserstoff, Acetylamino, Methyl, Ethyl, Methoxy, Ethoxy, Chlor, Carboxy, Hydroxy, Amino, N-Methyl- oder N-Ethylamino, N,N-Dimethyl- oder N,N-Diethylamino oder Phenylamino stehen.

15. Verfahren gemäss Anspruch 14, dadurch gekennzeichnet, dass B den Rest von Phenol, 4-Methylphenol, 1,3-Dihydroxybenzol (Resorcin), 3-Aminophenol, 1,3-Phenylendiamin, 3-N,N-Diethylaminophenol, 3-Phenylaminophenol, 2,5-Dimethylanilin, 2-Methoxy-5-methylanilin, Salicylsäure, 2- oder 3-Methylanilin, 2-Methoxyanilin, 1,3-Diamino-4-methylbenzol, 1,3-Diamino-4-chlorbenzol oder 1,3-Diamino-4-methoxybenzol bedeutet.

16. Verfahren gemäss einem der Ansprüche 1 bis 15, dadurch gekennzeichnet, dass B einen Rest der Formel bedeutet, worin R₃' Amino oder Hydroxy, R₄' Amino, Hydroxy, Methyl, Methoxy, Phenylamino oder N,N-Dimethyl- oder N,N-Diethylamino und R₅' Wasserstoff, Methyl oder Methoxy sind.

17. Verfahren gemäss einem der Ansprüche 1 bis 16, dadurch gekennzeichnet, dass B den Rest von 3-Aminophenol, Resorcin oder 1,3-Phenylendiamin bedeutet.

18. Verfahren gemäss einem der Ansprüche 1 bis 17, dadurch gekennzeichnet, dass man einen Farbstoff der Formel (1) oder (2) verwendet, worin n 2 bedeutet.

19. Verfahren gemäss einem der Ansprüche 1 bis 18, dadurch gekennzeichnet, dass man einen Farbstoff der Formel (1) oder (2) verwendet, worin m 1 bedeutet.

20. Verfahren gemäss einem der Ansprüche 1 bis 19, dadurch gekennzeichnet, dass man zum Färben eine wässrige Lösung verwendet, enthaltend einen Polyazofarbstoff der Formel (1) oder (2) sowie weniger als 1,0 Gew.%, bezogen auf das Gewicht des Farbstoffes, Alkalihalogenid.

21. Verfahren gemäss einem der Ansprüche 1 bis 20, dadurch gekennzeichnet, dass man zum Färben ein wässriges Farbstoffpräparat einsetzt, enthaltend 5 bis 40 Gew.% Farbstoff, 65 bis 95 Gew.% Wasser, 0 bis 20 Gew.% oberflächenaktive Substanzen, Puffersubstanzen, schaumdämpfende Hilfsmittel, Gefrierschutzmittel oder Pilz- und/oder Bakterienwachstum hemmende Stoffe und weniger als 1,5 Gew.%, bezogen auf das Gewicht des Farbstoffes, Alkalihalogenid.

22. Verfahren gemäss einem der Ansprüche 1 bis 21, dadurch gekennzeichnet, dass man zum Färben ein wässriges Farbstoffpräparat einsetzt, enthaltend 10 bis 25 Gew.% Farbstoff, 70 bis 90 Gew.% Wasser, 0 bis 20 Gew.% oberflächenaktive Substanzen, Puffersubstanzen, schaumdämpfende Hilfsmittel, Gefrierschutzmittel oder Pilz- und/oder Bakterienwachstum hemmende Stoffe und weniger als 1,0 Gew.%, bezogen auf das Gewicht des Farbstoffes, Alkalihalogenid.

## Claims

1. A process for exhaust-dyeing leather with anionic dyes, which comprises dyeing with an aqueous solution comprising a polyazo dye which contains at least 2 sulfo groups and less than 1.5 % by weight, based on the weight of the dye, of alkali metal halide, the dyes not being present as lithium salts.

2. A process according to claim 1, which comprises dyeing with an aqueous solution that contains dye of formula wherein
A is the radical of an aromatic diazo component,
B is the radical of a coupling component,
X is OH or NH₂,
Y is NH, O OR SO₂NH,
n is 1 or 2, and
m is 0, 1 or 2.

3. A process according to claim 2, which comprises dyeing with an aqueous solution that contains a dye of formula wherein
A is the radical of an aromatic diazo component,
B is the radical of a coupling component,
X is OH or NH₂,
n is 1 or 2, and
m is 0, 1 or 2.

4. A process according to any one of claims 1 to 3, which comprises using a dye of formula (1) or (2) wherein the diazo radical A is derived from 1- or 2-naphthylamine or aminobenzene, which aromatic amines may be further substituted by one or more identical or different radicals.

5. A process according to any one of claims 1 to 4, which comprises using a dye of formula (1) or (2) wherein the diazo radical A is derived from an amine of formula wherein R₁ and R₂ are each independently of the other hydrogen, C₁-C₄alkyl, C₁-C₄alkoxy, halogen, nitro, trifluoromethyl, C₁-C₄alkylsulfonyl, acetylamino, hydroxyacetylamino, propionylamino, sulfamoyl, carbamoyl, cyano, carboxy or phenoxy.

6. A process according to claim 5, wherein R₁ and R₂ are each independently of the other hydrogen, methyl, ethyl, methoxy, ethoxy, chloro, nitro, trifluoromethyl, methylsulfonyl, ethylsulfonyl, sulfamoyl, carbamoyl, cyano, acetylamino or phenoxy.

7. A process according to claim 6, wherein R₁ and R₂ are each independently of the other hydrogen, methyl, methoxy, nitro or chloro.

8. A process according to claim 7, wherein the diazo radical A is derived from aniline, 2-, 3- or 4-methylaniline, 2-, 3- or 4-methoxyaniline, 2-, 3- or 4-chloroaniline, 2-, 3- or 4-nitroaniline, 2-chloro-4-nitroaniline, 2-methyl-4-nitroaniline, 2,5-dichloroaniline, 2,5-dimethylaniline, 2,5-dimethoxyaniline or 2-methoxy-5-methylaniline.

9. A process according to any one of claims 1 to 8, wherein X is OH.

10. A process according to any one of claims 1 to 9, wherein X is not on the same ring as the NH₂ group.

11. A process according to any one of claims 1 to 10, wherein B is a radical of formula wherein R₃ is hydroxy, amino, N-mono- or N,N-di-C₁-C₄alkylamino, phenylamino or o-, m- or p-methylphenylamino, and R₄ and R₅ each independently of the other have the meaning of R₃ or are hydrogen, benzoylamino, C₁-C₄alkanoylamino, carboxymethylamino, C₁-C₄alkyl, C₁-C₄alkoxy, phenoxy, carboxy, halogen, nitro or sulfo.

12. A process according to claim 11, wherein R₃ is hydroxy, amino, N-methyl-, and N-ethylamino, N,N-dimethyl- and N,N-diethylamino or phenylamino, especially hydroxy or amino.

13. A process according to any one of claims 1 to 12, wherein R₄ and R₅ are each independently of the other hydrogen, sulfo, acetylamino, methyl, ethyl, methoxy, ethoxy, chloro, carboxy, hydroxy, amino, N-methyl- or N-ethylamino, N,N-dimethyl- or N,N-diethylamino or phenylamino, especially hydrogen, amino, hydroxy, methyl, methoxy, phenylamino or N,N-dimethyl- or N,N-diethylamino.

14. A process according to any one of claims 1 to 13, wherein B is a radical of formula (4) wherein R₃ is hydroxy, amino, N-methyl- or N-ethylamino, N,N-dimethyl- or N,N-diethylamino or phenylamino, and R₄ and R₅ are each independently of the other hydrogen, acetylamino, methyl, ethyl, methoxy, ethoxy, chloro, carboxy, hydroxy, amino, N-methyl- or N-ethylamino, N,N-dimethyl- or N,N-diethylamino or phenylamino.

15. A process according to claim 14, wherein B is the radical of phenol, 4-methylphenol, 1,3-dihydroxybenzene (resorcinol), 3-aminophenol, 1,3-phenylenediamine, 3-N,N-diethylaminophenol, 3-phenylaminophenol, 2,5-dimethylaniline, 2-methoxy-5-methylaniline, salicylic acid, 2- or 3-methylaniline, 2-methoxyaniline, 1,3-diamino-4-methylbenzene, 1,3-diamino-4-chlorobenzene or 1,3-diamino-4-methoxybenzene.

16. A process according to any one of claims 1 to 15, wherein B is a radical of formula wherein R₃' is amino or hydroxy, R₄' is amino, hydroxy, methyl, methoxy, phenylamino or N,N-dimethyl- or N,N-diethylamino, and R₅' is hydrogen, methyl or methoxy.

17. A process according to any one of claims 1 to 16, wherein B is the radical of 3-aminophenol, resorcinol or 1,3-phenylenediamine.

18. A process according to any one of claims 1 to 17, which comprises the use of a dye of formula (1) or (2) wherein n is 2.

19. A process according to any one of claims 1 to 18, which comprises the use of a dye of formula (1) or 92) wherein m is 1.

20. A process according to any one of claims 1 to 19, which comprises dyeing using an aqueous solution comprising a polyazo dye of formula (1) or (2) and less than 1.0 % by weight, based on the weight of the dye, of alkali metal halide.

21. A process according to any one of claims 1 to 20, which comprises dyeing using an aqueous dye formulation containing 5 to 40 % by weight of dye, 65 to 95 % by weight of water, 0 to 20 % by weight of surfactants, buffers, antifoams, antifreeze agents or fungicides and/or bactericides and less than 1.5 % by weight, based on the weight of the dye, of alkali metal halide.

22. A process according to any one of claims 2 to 21, which comprises dyeing using an aqueous dye formulation containing 10 to 25 % by weight of dye, 70 to 90 % by weight of water, 0 to 20 % by weight of surfactants, buffers, antifoams, antifreeze agents or fungicides and/or bactericides and less than 1.0 % by weight, based on the weight of the dye, of alkali metal halide.

## Revendications

1. Procédé de teinture par épuisement de cuir à l'aide de colorants anioniques, caractérisé en ce que l'on utilise pour la teinture une solution aqueuse contenant un colorant polyazoïque comportant au moins 2 groupes sulfo ainsi que moins de 1,5 % en poids, rapporté au poids du colorant, d'halogénure de métal alcalin, lesdits colorants ne se présentant pas sous forme de sels de lithium.

2. Procédé conforme à la revendication 1, caractérisé en ce que l'on utilise pour la teinture une solution aqueuse contenant un colorant de formule dans lequel
A représente le résidu d'un composant diazo aromatique,
B représente le résidu d'un copulant,
X représente un résidu OH ou NH₂,
Y représente un groupe NH, O ou SO₂NH,
n est égal à 1 ou 2,
m est égal à 0,1 ou 2.

3. Procédé conforme à la revendication 2, caractérisé en ce que l'on utilise pour la teinture une solution aqueuse contenant un colorant de formule dans laquelle
A représente le résidu d'un composant diazo aromatique,
B représente le résidu d'un copulant,
X représente un résidu OH ou NH₂,
n est égal à 1 ou 2,
m est égal à 0,1 ou 2.

4. Procédé conforme à une des revendications 1 à 3, caractérisé en ce que l'on utilise un colorant de formule (1) ou (2) dans lequel le résidu diazo A est dérivé de la 1-naphtylamine ou de la 2-naphtylamine ou de l'aminobenzène, les amines aromatiques indiquées pouvant être substituées par un ou plusieurs résidus identiques ou différents.

5. Procédé conforme à une des revendications 1 à 4, caractérisé en ce que l'on utilise un colorant de formule (1) à (2) dans lequel le résidu diazo A est dérivé d'une amine de formule dans laquelle R₁ et R₂ représentent indépendamment l'un de l'autre un atome d'hydrogène, un groupe alkyle en C₁₋₄, alcoxy en C₁₋₄, halogéno, nitro, trifluorométhyle, (alkyle en C₁₋₄)sulfonyle, acétylamino, hydroxyacétylamino, propionylamino, sulfamoyle, carbamoyle, cyano, carboxy ou phénoxy.

6. Procédé conforme à la revendication 5, caractérisé en ce que R₁ et R₂ représentent indépendamment l'un de l'autre un atome d'hydrogène, un groupe méthyle, éthyle, méthoxy, éthoxy, chloro, nitro, trifluorométhyle, méthylsulfonyle, éthylsulfonyle, sulfamoyle, carbamoyle, cyano, acétylamino ou phénoxy.

7. Procédé conforme à la revendication 6, caractérisé en ce que R₁ et R₂ représentent indépendamment l'un de l'autre un atome d'hydrogène, un groupe méthyle, méthoxy, nitro ou chloro.

8. Procédé conforme à la revendication 7, caractérisé en ce que le résidu diazo A est dérivé d'aniline, de 2-, 3- ou 4-méthylaniline, de 2-, 3- ou 4-méthoxyaniline, de 2-, 3- ou 4-chloroaniline, de 2-, 3- ou 4-nitroaniline, de 2-chloro-4-nitroaniline, de 2-méthyl-4-nitroaniline, de 2,5-dichloroaniline, de 2,5-diméthylaniline, de 2,5-diméthoxyaniline ou de 2-méthoxy-5-méthylaniline.

9. Procédé conforme à une des revendications 1 à 8, caractérisé en ce que X représente un groupe OH.

10. Procédé conforme à une des revendications 1 à 9, caractérisé en ce que X n'est pas lié au même noyau que le groupe NH₂.

11. Procédé conforme à une des revendications 1 à 10, caractérisé en ce que B représente un résidu de formule dans laquelle R₃ représente un groupe hydroxy, amino, N-mono-(alkyle en C₁₋₄)-amino ou N,N-di-(alkyle en C₁₋₄ )-amino, phénylamino ou o-, m- ou p-méthylphénylamino et R₄ et R₅ représentent indépendamment un résidu R₃ ou un atome d'hydrogène, un groupe benzoylamino, (alcanoyle en C₁₋₄)-amino, carboxyméthylamino, alkyle en C₁₋₄, alcoxy en C₁₋₄, phénoxy, carboxy, halogéno, nitro ou sulfo.

12. Procédé conforme à la revendication 11, caractérisé en ce que R₃ représente un groupe hydroxy, amino, N-méthylamino et N-éthylamino, N,N-diméthylamino et N,N-diéthylamino ou phénylamino, en particulier un groupe hydroxy ou amino.

13. Procédé conforme à une des revendications 1 à 12, caractérisé en ce que R₄ et R₅ représentent indépendamment l'un de l'autre un atome d'hydrogène, un groupe sulfo, acétylamino, méthyle, éthyle, méthoxy, éthoxy, chloro, carboxy, hydroxy, amino, N-méthylamino ou N-éthylamino, N,N-diméthylamino ou N,N-diéthylamino ou phénylamino et en particulier un atome d'hydrogène, un groupe amino, hydroxy, méthyle, méthoxy, phénylamino ou N,N-diméthylamino ou N,N-diéthylamino.

14. Procédé conforme à une des revendications 1 à 13, dans lequel B représente un résidu de formule (4) dans laquelle R₃ représente un groupe hydroxy, amino, N-méthylamino ou N-éthylamino, N,N-diméthylamino ou N,N-diéthylamino ou phénylamino et R₄ et R₅ représentent indépendamment l'un de l'autre un atome d'hydrogène, un groupe acétylamino, méthyle, éthyle, méthoxy, éthoxy, chloro, carboxy, hydroxy, amino, N-méthyl ou N-éthylamino, N,N-diméthyl- ou N,N-diéthylamino ou phénylamino.

15. Procédé conforme à la revendication 14, caractérisé en ce que B représente un résidu dérivé du phénol, 4-méthylphénol, 1,3-dihydroxybenzène (résorcinol), 3-aminophénol, 1,3-phénylènediamine, 3-N,N-diéthylaminophénol, 3-phénylaminophénol, 2,5-diméthylaniline, 2-méthoxy-5-méthylaniline, acide salicylique, 2-méthylaniline ou 3-méthylaniline, 2-méthoxyaniline, 1,3-diamino-4-méthylbenzène, 1,3-diamino-4-chlorobenzène et 1,3-diamino-4-méthoxybenzène.

16. Procédé conforme à une des revendications 1 à 15, caractérisé en ce que B représente un résidu de formule où R₃' représente un groupe amino ou hydroxy, R₄' un groupe amino, hydroxy, méthyle, méthoxy, phénylamino ou N,N-diméthyl- ou N,N-diéthylamino et R₅' un atome d'hydrogène, un groupe méthyle ou méthoxy.

17. Procédé conforme à une des revendications 1 à 16, caractérisé en ce que B représente un résidu 3-aminophénol, résorcinol ou 1,3-phénylènediamine.

18. Procédé conforme à une des revendications 1 à 17, caractérisé en ce que l'on utilise un colorant de formule (1) ou (2) dans lequel n vaut 2.

19. Procédé conforme à une des revendications 1 à 18, caractérisé en ce que l'on utilise un colorant de formule (1) ou (2) dans lequel m vaut 1.

20. Procédé conforme à une des revendications 1 à 19, caractérisé en ce que l'on utilise pour la teinture une solution aqueuse contenant un colorant polyazoïque de formule (1) ou (2) ainsi que moins de 1,0 % en poids, rapporté au poids du colorant, d'halogénure de métal alcalin.

21. Procédé conforme à une des revendications 1 à 20 caractérisé en ce que l'on utilise pour la teinture une préparation aqueuse de colorant contenant de 5 à 40 % en poids de colorant, de 65 à 95 % en poids d'eau et de 0 à 20 % en poids d'agents tensioactifs, de substances tampon, d'agents anti-mousse, d'agents anti-gel et de substances limitant la prolifération de champignons et/ou de bactéries, et moins de 1,5 **%** en poids, rapporté au poids du colorant, d'halogénure de métal alcalin.

22. Procédé conforme à une des revendications 1 à 21, caractérisé en ce que l'on utilise pour la teinture une préparation aqueuse de colorant contenant de 10 à 25 % en poids de colorant, de 70 à 90 % en poids d'eau et de 0 à 20 % en poids d'agents tensioactifs, de substances tampon, d'agents anti-mousse, d'agents anti-gel et de substances limitant la prolifération de champignons et/ou de bactéries, et moins de 1,0 % en poids, rapporté au poids du colorant, d'halogénure de métal alcalin.
